# EUROPÄISCHE PATENTSCHRIFT

(11) **EP 0 427 805 B1**
(45) Veröffentlichungstag und Bekanntmachung des Hinweises auf die Patenterteilung: **18.05.1994**
(21) Anmeldenummer: 90904217.8
(22) Anmeldetag: 19.03.1990
(51) Int. Cl.: D02G 1/02

(54) **FRIKTIONSTEXTURIERTES POLYESTER-FILAMENTGARN, DESSEN HERSTELLUNG UND VERWENDUNG**
FRICTION-TEXTURED POLYESTER FILAMENT YARN, ITS MANUFACTURE AND USE
FIL CONTINU POLYESTER TEXTURISE PAR FRICTION, SA FABRICATION ET SON EMPLOI

(30) Priorität: 23.03.1989 CH 1095/89
(43) Veröffentlichungstag der Anmeldung: 22.05.1991
(73) Patentinhaber: Rhône-Poulenc Viscosuisse SA, 6020 Emmenbrücke (CH)
(72) Erfinder: FISCHER, Klaus, CH-6004 Luzern (CH)
(74) Vertreter: Herrmann, Peter Johannes
(86) Internationale Anmeldenummer: CH9000076
(87) Internationale Veröffentlichungsnummer: WO9011394

(56) Entgegenhaltungen:
- DE-A- 2 001 120
- DE-A- 3 300 605

## Beschreibung

Die Erfindung betrifft ein friktionstexturiertes Polyesterfilamentgarn, ein Verfahren zu dessen Herstellung sowie dessen Verwendung.

Friktionstexturierte Polyestergarne sowie deren Herstellungsverfahren sind bis zu einem Titer von 250 dtex und einer brauchbaren Einkräuselung bekannt. Dabei ist es vereinzelt sogar gelungen, Polyestergarne mit einem Titer von 330 dtex zu texturieren, jedoch mit dem Nachteil einer unbefriedigenden Einkräuselung im Garn. Solche Garne sind beispielsweise zur Herstellung von Set-Garnen nur bedingt brauchbar.

Nach der DE-A-2 001 120 ist ein Falschzwirnverfahren unter Verwendung von Reibungsrotoren und unter Zugabe einer für die Garne inerten Benetzungsflüssigkeit bekannt. Der Titer der behandelten Garne liegt im Bereich von 50 bis 300 Denier (56 bis 330 dtex), die Texturiergeschwindigkeit bei maximal 230 m/min. Der Einkräuselungsgrad beträgt unter den angegebenen Bedingungen höchstens 35 %. Es wird beschrieben, dass ohne Zugabe einer Flüssigkeit auch nach dem bekannten Verfahren Garne mit groben Titern äusserst schwierig einer Falschzwirnbehandlung unterzogen werden können.

Es besteht aus produktivitätssteigernden Gründen schon lange ein Bedürfnis, auch Grobtiter >330 dtex zu texturieren. Nach allgemeiner Lehre gilt, dass Garne über 250 dtex nur unter erheblicher Einbusse der Einkräuselung nach dem Friktionsverfahren texturiert werden können, da das von konventionellen Friktionsscheibenaggregaten auf den Faden übertragbare Torsionsmoment so begrenzt ist, dass die zur Erzielung einer guten Einkräuselung erforderliche Garndrehung nicht erreicht werden kann. Dementsprechend ist auch der Anwendungsbereich aller Texturiermaschinen in den Maschinenspezifikationen auf den Titerbereich <250 bis 330 dtex begrenzt.

Bisher hat man sich damit beholfen, grobe Texturgarntiter durch Fachen feiner Garne herzustellen. Das bedeutet, wenn das Fachen auf der Texturiermaschine geschieht, eine Einbusse der Kapazität entsprechend der Anzahl gefachter Fäden, oder aber die Notwendigkeit eines separaten Prozesses.

Aufgabe der Erfindung ist es, ein friktionstexturiertes Polyestergarn mit einem groben Titer zur Verfügung zu stellen, das ohne Fachprozess bei guter Einkräuselung hergestellt werden kann.

Eine weitere Aufgabe ist in der Verwendung eines solchen Garnes zur Herstellung von Set-Garnen zu sehen.

Die Aufgabe wird erfindungsgemäss durch ein Polyestergarn gelöst, das einen Titer von 400 bis 600 dtex mit einer Einkräuselung von wenigsten 45 % aufweist.

Es ist in überraschender Weise gelungen, bei voller Kapazitätsauslastung der Maschinen grobe Texturgarne in einem Geschwindigkeitsbereich herzustellen, so dass gegenüber dem bisher üblichen Fachprozess eine Durchsatzsteigerung von bis zu 75 % erzielt werden kann.

Wird das so friktionstexturierte Polyestergarn nach Welle zwei der Texturiermaschine verwirbelt, zeichnet es sich durch eine Knotenzahl von wenigsten 60 Verwirbelungspunkten /m aus, womit eine einwandreie Verarbeitung in Kette und Schuss gewährleistet ist.

Ein Problem beim Fachen und Verwirbeln von zwei und mehr Fäden auf einer Texturiermaschine besteht in den ungleichen Fadenzugkräften der verschiedenen Komponenten, was zu unterschiedlichen Fadenlängen der Einzelkomponenten zwischen den Knoten (Verwirbelungspunkten) führt, wodurch im Gewebe eine unregelmässige Oberfläche entsteht.

Ein weiterer Vorteil, neben der Durchsatzsteigerung, ist bei einfächiger Texturierung und Verwirbelung die Beseitigung dieser Fehlerquelle.

Das Verfahren zeichnet sich dadurch aus, dass nunmehr Grobtiter bei einer Geschwindigkeit von wenigstens 350 m/min mit einem Fadenzugkraftverhältnis von F₂/F₁ < 1 abgezogen werden können.

Versuchsweise mit konventionellen Scheibenfriktionsaggregaten hergestellte Grobtitergarne zeigten nach der Weiterverarbeitung zu Geweben, dass die Flächengebilde beim Waschen einen Breiteneinsprung bis zu 50 % aufweisen, also unbrauchbar waren. Als Ursache stellte sich die für einen stabilen Prozess notwendige hohe Fadenzugkraft F2 beraus. Mit klemmenden Friktionsdrallgebern lässt sich die Fadenzugkraft F2 bei stabilem Prozess soweit absenken, dass dieser Fehler nicht mehr auftritt.

Als Friktionsdrallgeber (klemmend) haben sich insbesondere solche als geeignet erwiesen, die unter der Bezeichnung "RINGTEX" der Firma BARMAG/BRD und NIPTWISTER der Firma MURATA, Japan im Handel sind.

Es ist überraschend, dass die mit den klemmenden Drallgebern hergestellten Grobtitergarne Einkräuselungswerte aufweisen, die im Bereich derjenigen liegen, die mit normaler Scheibenfriktion bisher nur bei niedrigen Titern, beispielsweise bei dem normalerweise zum Fachen benützten Titer 167 dtex, erreicht werden konnten.

Das friktionstexturierte Grobgarn ist hervorragend geeignet zur Herstellung eines Setgarnes mit einer Einkräuselung von weniger oder gleich 30 %. Dabei kann das Grobgarn als Zwischenprodukt ohne weiteren Verfahrensschritt sofort weiterverarbeitet werden.

Die Erfindung soll anhand von Beispielen näher beschrieben werden.

Als Vorlagegarn diente ein Polyestergarn mit wenigstens 85 Gew. % Ethylenterephthalat-Einheiten.

### Beispiel 1

Aus der folgenden Tabelle 1 geht die Texturiermaschineneinstellung bei Verwendung von RINGTEX-Aggregaten hervor.

Voraussetzung für ein einwandfreies Garn, das keinen Gewebesprung nach dem Waschen hervorruft, ist die Einstellung des Fadenzugkraftverhältnisses F₂/F₁ < 1.

### Beispiel 2:

Tabelle 2 gibt die Maschineneinstellungen bei Verwendung von NIPTWISTER-Aggregaten wieder.

Die Texturierergebnisse sind in der Tabelle 3 aufgeführt.

Obwohl die groben Titer erwartungsgemäss eine deutlich gröbere Kräuselstruktur aufweisen und somit tiefere EK-Werte zu erwarten wären, werden fast gleiche Kräuselwerte (Texturmat) gemessen wie bei dtex 167.

Erfindungsgemäss ist es erstmals möglich, bei reduzierter (angepasster) Geschwindigkeit (wegen Heizleistung) mit den neuen klemmenden Drallgebern auch Titer bis 500 dtex zu texturieren, ohne im Kräuselvolumen gegenüber gefachten Garnen deutlich abzufallen.

Die Texturiergeschwindigkeit ist für diese Titer immer noch so hoch, dass sie für die zu fachenden Einfachgarne mehr als 50 % höher sein müsste, um den gleichen Durchsatz/Masch. zu erreichen.

## Patentansprüche

1. Friktionstexturiertes Polyesterfilamentgarn, gekenn-gekennzeichnet durch einen Titer von 400 bis 600 dtex und einer Einkräuselung von wenigstens 45 %.

2. Friktionstexturiertes Polyesterfilamentgarn nach Anspruch 1, gekennzeichnet durch wenigstens 60 Knoten/m nach der Verwirbelung.

3. Verfahren zur Herstellung des Filamentgarnes nach Anspruch 1, dadurch gekennzeichnet, dass ein Glattgarn mit einem Titer von 400 bis 600 dtex (nominal) mit einer Geschwindigkeit von wenigstens 350 m/min und einem Fadenzufkraftverhältnis von F2/F1 < 1 über einen klemmenden Drallgeber geführt wird, wobei F1 die Fadenzugkraft vor dem Drallgeber und F2 die Fadenzugkraft nach dem Drallgeber bedeuten

4. Verwendung des Filamentgarnes nach den Ansprüchen 1 und 2 zur Herstellung eines Setgarns mit einer Einkräuselung von < 30 %.

## Claims

1. A friction texturized polyester filament yarn characterized by a titre of 400 to 600 dtex and a crimpability of at least 45 %.

2. A friction textured polyester filament yarn according to claim 1, characterized by at least 60 slubs/m after interlacing.

3. A method of making the friction textured filament yarn according to claim 1, characterized in that a flat yarn having a titre of 400 to 600 dtex (nominal) is passed at a rate of at least 350 m/min and a yarn tension ratio, F2/F1 < 1 via a squeezing twister, wherein said F1 is the yarn tension in said yarn upstream of said squeezing twister and wherein F2 is the yarn tension of said yarn immediately downstream of said squeezing twister.

4. Use of the filament yarn according to claims 1 and 2 for producing a set yarn with a crimpability of < 30%.

## Revendications

1. Fil de polyester texturé par friction, caractérisé par un titre de 400 à 600 dtex et par une frisure d'au moins 45 %.

2. Fil de polyester texturé par friction selon la revendication 1 caractérisé par au moins 60 noeuds/m après l'entrelacement.

3. Procédé pour la fabrication du fil selon la revendication 1, caractérisé en ce que un fil plat avec un titre de 400 à 600 dtex (nominal) est conduit avec une vitesse d'au moins 350 m/min et un rapport des forces de tension F2/F1 < 1 sur un donneur de torsion, où F1 représente la force de tension du fil avant le donneur de torsion et F2 représente la force de tension du fil après le donneur de torsion.

4. Emploi du fil selon les revendications 1 et 2 pour la fabrication d'un fil set avec un entrelacement < à 30%.
